# EUROPÄISCHE PATENTSCHRIFT

(11) **EP 1 373 593 B1**
(45) Veröffentlichungstag und Bekanntmachung des Hinweises auf die Patenterteilung: **21.10.2009**
(21) Anmeldenummer: 02711763.9
(22) Anmeldetag: 09.01.2002
(51) Int. Cl.: C23C 10/06, C23C 10/14, C23C 10/16, C23C 10/02, C23C 10/12

(54) **VERFAHREN UND VORRICHTUNG ZUM GASPHASENDIFFUSIONSBESCHICHTEN VON METALLISCHEN BAUTEILEN**
METHOD AND DEVICE FOR GAS PHASE DIFFUSION COATING OF METAL COMPONENTS
PROCEDE ET DISPOSITIF POUR LE REVETEMENT PAR DIFFUSION EN PHASE GAZEUSE DE COMPOSANTS METALLIQUES

(30) Priorität: 11.01.2001 DE 10101070
(43) Veröffentlichungstag der Anmeldung: 02.01.2004
(73) Patentinhaber: MTU Aero Engines GmbH, 80995 München (DE)
(72) Erfinder: DAUTL, Thomas, 85295 Weichs (DE); NIEDERMEIER, Markus, 80469 München (DE); PILLHÖFER, Horst, 85244 Röhrmoos (DE)
(86) Internationale Anmeldenummer: PCT/DE2002/000030
(87) Internationale Veröffentlichungsnummer: WO 2002/055754

(56) Entgegenhaltungen:
- EP-A- 0 480 867
- EP-A- 1 013 794
- DE-C- 4 340 060
- US-A- 6 120 843
- US-A- 6 156 123

## Beschreibung

Die Erfindung betrifft ein Verfahren zum Gasphasendiffusionsbeschichten von metallischen Bauteilen, wie insbesondere Bauteile von Gasturbinen, bei dem eine zu beschichtende Bauteiloberfläche mit einem Metallhalogenid als Beschichturrgsgas zur Bildung einer über eine vorgegebene Schichtdicke und einen vorgegebenen Beschichtungsmetallgehalt in Gew.-% in der Bauteiloberfläche definierte Diffusionsschicht in Kontakt gebracht wird, wobei eine definierte Beschichtungstemperatur zu einer definierten Beschichtungsdauer und mit einer hierzu korrelierenden Nennkonzentration des Metallhalogenids an der Bauteiloberfläche führt.

Derartige Diffusionsschichten dienen im allgemeinen als Heißgaskorrosions- und -oxidationsschutzschichten oder als Haftgrund für Wärmedämmschichten.

So zeigt EP 1 013 794 A2 ein Verfahren zur Gasphasendiffusionsbeschichtung, bei dem eine zu beschichtende Oberfläche mit einer konstanten Konzentration eines Metallhalogenids als Beschichtungsgas in Kontakt gebracht wird. Dabei wird die Beschichtungskammer vor dem Einleiten des Halogenids zur Reinigung mit Inertgas gespült, wobei bei diesem Spülvorgang der Inertgasdruck variiert bzw. gepulst werden kann.

Es wird dabei von einer Nennkonzentration des Metallhalogenids an der Bauteiloberfläche bei einem bekannten Verfahren ausgegangen, die für die Bildung einer Diffusionsschicht mit einer Schichtdicke im Bereich von 50 bis 100 µm und einem Beschichtungsmetallgehalt von 25 bis 32 Gew.-% in der Bauteiloberfläche zu einer definierten, reproduzierbaren Beschichtungsdauer von 14 Stunden führt. Alternative Diffusionsschichten mit anderen Schichtdickenbereichen und/oder Beschichtungsmetallgehalten können zu Beschichtungsdauern von z.B. 20 h führen. Bei einem schwerer zu beschichtenden Werkstoff, wie z.B. einer einkristallin erstarrten Ni-Basislegierung, ist bei ansonsten gleichen Verhältnissen eine längere Beschichtungsdauer erforderlich.

Das der vorliegende Erfindung zugrundeliegende Problem besteht darin, ein Verfahren der eingangs beschriebenen Gattung zu schaffen, mit dem Diffusionsschichten mit einer definierten Schichtdicke und einem definierten Beschichtungsmetallgehalt in Gew.-% in der Bauteiloberfläche möglichst wirtschaftlich, d.h. unter Einsparung von Beschichtungszeit, hergestellt werden können.

Die Lösung dieses Problems ist im Hinblick auf das Verfahren erfindungsgemäß dadurch gekennzeichnet, dass für das Metallhalogenid über einen ersten (Beschichtungs-)Zeitraum eine über der Nennkonzentration liegende, erste Konzentration und über wenigstens einen zweiten (Beschichtungs-)Zeitraum wenigstens eine bei oder unter der Nennkonzentration liegende, zweite Konzentration an der Bauteiloberfläche eingestellt wird, wobei der erste und der wenigstens eine zweite Zeitraum so gewählt werden, dass deren Summe kürzer als die Beschichtungsdauer mit Nennkonzentration ist.

Bei diesem Verfahren erweist sich als vorteilhaft, dass durch die hohe, erste Konzentration des Metallhalogenids an der Bauteiloberfläche im ersten Zeitraum gleich zu Beginn des Verfahrens ein großer Konzentrationsunterschied zum Bauteil besteht, das im allgemeinen zunächst nur wenig oder kein mit dem Beschichtungsmetall identisches Element, z.B. Al,Cr enthält. Dieses führt aufgrund der großen Triebkraft zu einem schnellen Einbringen einer großen Anzahl von Beschichtungsmetallatomen in die Oberfläche des Bauteils. Nach Ende des ersten Zeitraums weist die Bauteiloberfläche somit einen extrem hohen Gehalt an Beschichtungsmetalletomen auf, der jedoch nur über eine geringe Schichtdicke vorliegt. Der hohe Beschichtungsmetallgehalt an der Bauteiloberfläche führt im zweiten Zeitraum durch Diffusionsvorgänge zu einem höheren Beschichtungsmetallgehalt in der Bauteiltiefe und zu einem Abbau an der Bauteiloberfläche, was nach Ende des zweiten Zeitraums zu einer Diffusionsschicht mit dem gewünschten Beschichtungsmetallgehalt in Gew.-% in der Bauteiloberfläche und der gewünschten Schichtdicke führt.

Die hohe, erste Konzentration im ersten Zeitraum wird durch ein Überangebot an Metallhalogenid erzeugt und im zweiten Zeitraum durch Verdünnung (Zufuhr von Inertgas oder Wasserstoff) wieder aufgehoben.

Das Metallhalogenid kann durch Reaktion eines Halogens oder eines Halogenids mit einem in einer Spenderquelle vorliegendem Beschichtungsmetall erzeugt werden, wobei das Halogen bzw. Halogenid pulver- oder granulatförmig in der Spenderquelle vorliegen oder alternativ durch eine Zuführeinrichtung dem Reaktionsraum, in dem die Bauteile angeordnet sind, zugeführt werden kann. Im letztgenannten Fall kann die zweite Konzentration durch eine Verringerung des Angebots an Halogen bzw. Halogenid eingestellt werden.

Das Metallhalogenid kann bevorzugt F oder Cl enthalten.

Als Beschichtungsmetall kann Al und/oder Cr sowie gegebenenfalls weitere Elemente wie Si, Hf, Y bereitgestellt werden, um die beschichteten Bauteiloberflächen gegen Oxidation bzw. Korrosion zu schützen.

Für eine gute Wirksamkeit wird eine Diffusionsschicht mit einer Schichtdicke von 50 bis 100 µm und einem Beschichtungsmetallgehalt von 25 bis 32 Gew.-% in der Bauteiloberfläche gebildet.

Bevorzugt kann der erste Zeitraum mit der über der Nennkonzentration liegenden, ersten Konzentration zwischen 5 (2) und 6 (10) Stunden und der wenigstens eine zweite Zeitraum mit der unter der Nennkonzentration liegendem, zweiten Konzentration zwischen 3 (1) und 4 (6) Stunden eingestellt werden.

Durch die große Triebkraft während des ersten Zeitraums und die damit verbundene hohe Einbringung von Beschichtungsmetallatomen in die Bauteiloberfläche kann eine zweite Konzentration in einem zweiten Zeitraum auf annähernd null eingestellt werden, so dass die Schichtdicke durch Diffusion der bereits in der Bauteiloberfläche vorliegenden Beschichtungsmetallatome zunimmt.

Die wenigstens eine zweite Konzentration kann z.B. durch Zuführen von einem Inertgas, wie Argon, oder Wasserstoff in den Reaktionsraum in dem die zu beschichtenden Bauteile angeordnet sind, oder durch Verringerung des Angebots von zugeleitetem Halogen oder Halogenid eingestellt werden.

Vor Bildung der Diffusionsschicht kann Pt auf der Bauteiloberfläche galvanisch abgeschieden und ggf. wärmebehandelt werden, da Diffusionsschichten, die neben dem Beschichtungsmetall noch Pt oder Pd enthalten, einen noch besseren Schutz gegen Hochtemperaturoxidation und Korrosion bieten. Bei Al als Beschichtungsmetall weist eine PtAl-Diffusionsschicht eine gute Wirksamkeit auf, wenn der Al-Gehalt in der Oberfläche im Bereich von 18 bis 25 Gew.-% liegt.

Vor Bildung der Diffusionsschicht können auch andere Elemente wie Pt, Si, Y, Hf oder Mischungen vom Typ MCrAlY (mit Ni, Co als M) als Schlicker oder plasmagespritzte Schicht auf der Bauteiloberfläche aufgebracht werden, um spezifische Eigenschaften der Diffusionsschicht, wie z.B. Oxidationsbeständigkeit oder Duktilität, weiter zu verbessern.

Der Druck des Beschichtungsgases kann im ersten und/oder zweiten Zeitraum zumindest zeitweise geändert werden, wobei dieses vorzugsweise intermittierend erfolgen kann. Durch Absaugen aus einem die zu beschichtenden Bauteile aufnehmenden Reaktionsbehälter bzw. aus einer Retorte, in der wenigstens ein Reaktionsbehälter angeordnet ist, kann zwischen Normaldruck und Unterdruck gewechselt werden. Der Unterdruck wird vorzugsweise auf einen Druck im Bereich von Normaldruck bis 100 mbar eingestellt. Das Verändern des Drucks bewirkt besonders bei zu beschichtenden Hohlräumen ein verbessertes Eindringen des Beschichtungsmetalls und führt zu kürzeren Beschichtungszeiten. Durch Absenken des Druckes lässt sich auch die geringere, zweite Konzentration im zweiten Zeitraum einstellen.

Weitere Ausgestaltungen der Erfindung sind in den Unteransprüchen beschrieben.

Im folgenden wird die Erfindung anhand eines Ausführungsbeispiels unter Bezugnahme auf eine Zeichnung näher erläutert. Es zeigt:
- Fig. 1: eine Vorrichtung zur Durchführung des erfindungsgemäßen Verfah- rens zum Gasdiffusionsbeschichten,
- Fig. 2: ein Diagramm, in dem der Al-Gehalt über der Schichtdicke am Ende des ersten Zeitraums dargestellt ist, und
- Fig. 3: ein Diagramm, in dem Al-Gehalt über der Schichtdicke am Ende des zweiten Zeitraums dargestellt ist.

Fig. 1 zeigt eine Vorrichtung zur Durchführung des Verfahrens mit einer beheizbaren Retorte 1, in der wenigstens ein Reaktionsbehälter 2 angeordnet ist. Je nach Größe können mehrere Reaktionsbehälter 2 über und/oder nebeneinander in der Retorte 1 angeordnet werden. In dem in der vorliegenden Ausgestaltung rotationssymmetrisch ausgebildeten Reaktionsbehälter 2 werden mehrere schematisch dargestellte Bauteile 3 einer Gasturbine, wie z.B. Turbinenschaufeln, mit ihren zu beschichtenden Oberflächen 4 angeordnet und geeignet gehalten. Die Bauteile 3 sind im wesentlichen radial ausgerichtet.

Der Reaktionsbehälter 2 weist eine zentral angeordnete Verteilereinrichtung 5 mit in der Zeichnung vergrößert dargestellten Öffnungen 6 auf, die über deren Höhe und um deren Umfang im wesentlichen gleichmäßig verteilt sind. Anstelle der Öffnungen 6 können auch sich radial nach außen in den Reaktionsbehälter 2 erstreckende Rohre vorgesehen werden, die jeweils eine Vielzahl von Öffnungen oder Düsen aufweisen. Der Reaktionsbehälter 2 weist ferner wenigstens eine semipermeable Dichtung 7 auf, durch die Gase aus dem Reaktionsbehälter 2 austreten können. Vorliegend ist der Reaktionsbehälter 2 mit einer am äußeren Umfang 8 umlaufenden semipermeablen Dichtung 7 versehen.

Durch eine in die zentrale Verteilereinrichtung 5 mündende Zuleitung 9 kann ein Halogen oder Halogenid zur Erzeugung des Beschichtungsgases durch Reaktion mit dem Beschichtungsmetall und/oder Inertgas und/oder Wasserstoff zugeführt werden, das durch die zentrale Verteilereinrichtung 5 gleichmäßig in den Reaktionsbehälter 2 von dessen Zentrum aus strömt und über die semipermable Dichtung 7 entweicht. Die Retorte 1 weist eine Zuleitung 10 auf, durch die vor Beginn des Verfahrens Inertgas, wie z.B. Argon, zur Spülung zugeführt wird, um O₂ zur Vermeidung von Oxidationen im wesentlichen zu entfernen.

Bei der vorliegenden Ausgestaltung des Verfahrens sollen die Turbinenschaufeln 3 aus einer Nickel- oder Cobalt-Basislegierung aus mit einer Aluminiumdiffusionsschicht mit einem Al-Gehalt an der Oberfläche von 25 bis 32 Gew.-% und einer Schichtdicke von 60 bis 90 µm zum Schutz gegen Heißgasoxidation beschichtet werden. Dazu wird eine Vielzahl von Leitschaufeln, z.B. 100 Stück, in dem Reaktionsraum 2 angeordnet und auf geeignete Weise gehalten, so dass die zu beschichtende Oberfläche 4 für das Beschichtungsgas jeweils frei zugänglich ist.

In dem Reaktionsraum 2 sind mehrere Spenderquellen 12 für das hier gewählte Beschichtungsmetall Al in Form von Behältern vorgesehen, die das pulver- oder granulatförmige Beschichtungsmetall enthalten. Die Spenderquellen 12 sind möglichst nahe an den Turbinenschaufeln 3 angeordnet, um die gewünschte hohe, erste Konzentration im ersten Zeitraum zu erzielen. Das gewählte Beschichtungsmetall AlCr liegt als Granulat in ausreichender Menge vor, so dass mehrere Chargen von Turbinenschaufeln nacheinander beschichtet werden können. Zusätzlich befindet sich in der Spenderquelle 12 ein F enthaltendes Halogenid, das bei Beschichtungstemperatur mit dem Beschichtungsmetall unter Bildung eines Metallhalogenids (Beschichtungsgas) reagiert.

Vor Beginn des Verfahrens wird in die Retorte 1 über die Zuleitung 10 ein Inertgas, wie Argon, zur Spülung zugeführt, um die Retorte 1 zur Vermeidung von Oxidationen im wesentlichen frei von O₂ und H₂O zu machen. Während des anschließenden Aufheizvorgangs 1 auf die Beschichtungstemperatur im Bereich von 1000 bis 1100 °C, vorzugsweise 1080 °C, wird dem Reaktionsbehälter 2 zunächst kein Gas über die Zuleitung 9 zugeführt. Ab einer Temperatur von etwa 700 °C wird der Retorte 1 über die Zuleitung 10 und dem Reaktionsraum 2 über die Zuleitung 9 bzw. die Verteilereinrichtung 5 Wasserstoff (H₂) zugeführt. Ab einer Temperatur von 1000 °C wird die Wasserstoffzufuhr zum Reaktionsraum 2 beendet.

Nach Erreichen der Beschichtungstemperatur von 1080 °C wird diese Temperatur über einen ersten Zeitraum von etwa sechs Stunden gehalten. Bei diesen Bedingungen liegt eine Konzentration des Metallhalogenids vor, die zu einem Al-Gehalt von etwa 38 Gew.-% in der Bauteiloberfläche führt.

Unmittelbar im Anschluß daran wird dem Reaktionsraum 2 mit Beginn des zweiten Zeitraums über die Zuleitung 9 und die Verteilereinrichtung 5 Wasserstoff zugeführt, wodurch die Konzentration an Metallhalogenid an den zu beschichtenden Oberflächen 4 der Turbinenschaufeln 3 deutlich herabgesetzt wird. Dieses erfolgt zum einen durch die Verdünnung im Reaktionsbehälter 2 und zum anderen dadurch, dass durch den Wasserstoffüberschuss das Beschichtungsgas bildenden Metallhalogenid zu Wasserstoffhalogeniden reagieren. Diese Bedingungen werden während des zweiten Zeitraums über vier Stunden gehalten. Nach Beendigung des zweiten Zeitraums werden die Retorte 1 und der Reaktionsraum 2 durch Zuleiten von 1 m³/h Inertgas (Argon) über die Zuleitung 10 bzw. 9 auf Raumtemperatur abgekühlt.

Somit sind durch die Erfindung insgesamt nur 10 Stunden zur Herstellung der Diffusionsschicht mit den gewünschten Schichtparametern erforderlich.

In einer alternativen Ausgestaltung des Verfahrens wird zu Beginn des zweiten Zeitraums zur Einstellung der unter der Nennkonzentration liegenden, zweiten Konzentration des Metallhalogenids an der Bauteiloberfläche 4 dem Reaktionsraum 2 über die Zuleitung 9 und die Verteilereinrichtung 5 ein Inertgas zugeführt.

Zur weiteren Verbesserung der Wirksamkeit der Diffusionsschicht gegen Heißgasoxidation und -korrosion kann eine Al-Diffusionsschicht Pt oder Pd enthalten, wobei bei einer solchen Ausgestaltung z.B. zunächst Pt mit einer Schichtdicke von z.B. 5 µm galvanisch auf der Bauteiloberfläche abgeschieden und ggf. wärmebehandelt wird. Im Anschluß daran wird das erfindungsgemäße Verfahren in der oben beschriebenen Weise durchgeführt. Aufgrund der großen Triebkraft des erfindungsgemäßen Verfahrens infolge der hohen Al-Konzentration im ersten Beschichtungszeitraum kann Al durch die Pt-Schicht in die Bauteiloberfläche diffundieren. Auf diese Weise läßt sich eine PtAl-Diffusionsschicht mit einer Schichtdicke von 70 µm herstellen, die in 5 µm Tiefe einen Al-Gehalt von etwa 24 Gew.-% und einen Pt-Gehalt von etwa 21 Gew.-% und in 15 µm Tiefe einen Al-Gehalt von etwa 23 Ges.-% und einen Pt-Gehalt von etwa 18 Gew.-% besitzt und somit ein vorteilhaftes Verhältnis zwischen Al und Pt aufweist.

In der Fig. 2 ist ein Diagramm dargestellt, in dem beispielhaft für Al der Beschichtungsmetallgehalt in Ges.-% über der Schichtdicke nach Ende des ersten Zeitraums, d.h. der Beschichtung mit der über der Nennkonzentration liegenden, ersten Konzentration, dargestellt ist. Die mit der hohen Konzentration verbundende große Triebkraft führt zu einem Al-Gehalt von 38% in der Oberfläche des Bauteils, der über dem gewünschten Al-Gehalt im Bereich von 25 bis 32 Gew.-% liegt. Die Schichtdicke S der Diffusionsschicht ist nach Ende des ersten Zeitraums nur gering und liegt weit unter der gewünschten Schichtdicke von 50 bis 100 µm.

In dem in Fig. 3 dargestellten Diagramm ist der Al-Gehalt über der Schichtdicke nach Ende des zweiten Zeitraums, d.h. zum Ende des Beschichtungsverfahrens, aufgetragen. Durch die Diffusion der Al-Atome in das Bauteil hinein stellt sich an der Bauteiloberfläche der gewünschte Al-Gehalt von 28 Gew.-% ein. Die Verteilung von Al ist deutlich gleichmäßiger und führt zu einem Anwachsen der Schichtdicke bis in dengewünschten Bereich von 50 bis 100 µm.

## Patentansprüche

1. Verfahren zum Gasphasendiffusionsbeschichten von metallischen Bauteilen, bei dem eine zu beschichtende Bauteiloberfläche mit einem Metallhalogenid als Beschichtungsgas zur Bildung einer über eine vorgegebene Schichtdicke und einen vorgegebenen Beschichtungsmetallgehalt in Gew.-% in der Bauteiloberfläche definierte Diffusionsschicht in Kontakt gebracht wird, wobei eine definierte Beschichtungstemperatur zu einer definierten Beschichtungsdauer mit einer hierzu korrelierenden Nennkonzentration des Metallhalogenids an der Bauteiloberfläche führt, **dadurch gekennzeichnet, dass** für das Metallhalogenid über einen ersten Zeitraum eine über der Nennkonzentration liegende, erste Konzentration und über wenigstens einen zweiten Zeitraum wenigstens eine bei oder unter der Nennkonzentration liegende, zweite Konzentration an der Bauteiloberfläche eingestellt wird, wobei der erste und der wenigstens eine zweite Zeitraum so gewählt werden, dass deren Summe kürzer als die Beschichtungsdauer mit Nennkonzentration ist.

2. Verfahren nach Anspruch 1, **dadurch gekennzeichnet, dass** das Metallhalogenid durch Reaktion eines Halogens oder eines Halogenids mit einem in einer Spenderquelle vorliegendem Beschichtungsmetall erzeugt wird.

3. Verfahren nach Anspruch 1 oder 2, **dadurch gekennzeichnet, dass** das Metallhalogenid F oder Cl enthält.

4. Verfahren nach einem oder mehreren der vorhergehenden Ansprüche, **dadurch gekennzeichnet, dass** als Beschichtungsmetall Al und/oder Cr oder Legierungen von diesen bereitgestellt werden.

5. Verfahren nach Anspruch 4, **dadurch gekennzeichnet, dass** das Beschichtungsmetall zusätzlich eines oder mehrere der Elemente Si, Pt, Pd, Hf, Y enthält.

6. Verfahren nach einem oder mehreren der vorhergehenden Ansprüche, **dadurch gekennzeichnet, dass** eine Diffusionsschicht mit einer Schichtdicke von 25 bis 100 µm gebildet wird.

7. Verfahren nach einem oder mehreren der vorhergehenden Ansprüche, **dadurch gekennzeichnet, dass** eine Diffusionsschicht mit einem Beschichtungsmetallgehalt von 25 bis 32 Ges.-% in der Bauteiloberfläche gebildet wird.

8. Verfahren nach Anspruch 6 und 7, **dadurch gekennzeichnet, dass** der erste Zeitraum zwischen 5 und 6 Stunden und der wenigstens eine zweite Zeitraum zwischen 3 und 4 Stunden eingestellt wird.

9. Verfahren nach einem oder mehreren der Ansprüche 1 bis 7, **dadurch gekennzeichnet, dass** der erste Zeitraum zwischen 2 und 10 Stunden und der wenigstens eine zweite Zeitraum zwischen 1 und 6 Stunden eingestellt wird.

10. Verfahren nach einem oder mehreren der vorhergehenden Ansprüche, **dadurch gekennzeichnet, dass** während des ersten und zweiten Zeitraums eine Beschichtungstemperatur im Bereich von 900 bis 1200 °C gehalten wird.

11. Verfahren nach Anspruch 10, **dadurch gekennzeichnet, dass** während des ersten und zweiten Zeitraums eine Beschichtungstemperatur im Bereich von 1000 bis 1100 °C gehalten wird.

12. Verfahren nach einem oder mehreren der vorhergehenden Ansprüche, **dadurch gekennzeichnet, dass** eine zweite Konzentration in einem zweiten Zeitraum auf annähernd null eingestellt wird.

13. Verfahren nach einem oder mehreren der vorhergehenden Ansprüche, **dadurch gekennzeichnet, dass** die wenigstens eine zweite Konzentration durch Zuführen von einem Inertgas oder Wasserstoff oder durch Verringern des Angebots an zugeführtem Halogen oder Halogenid eingestellt wird.

14. Verfahren nach einem oder mehreren der vorhergehenden Ansprüche, **dadurch gekennzeichnet, dass** vor Bildung der Diffusionsschicht Pt auf der Bauteiloberfläche galvanisch abgeschieden wird.

15. Verfahren nach einem oder mehreren der vorhergehenden Ansprüche, **dadurch gekennzeichnet, dass** vor Bildung der Diffusionsschicht wenigstens ein Element wie Pt, Si,Y, Hf oder Mischungen oder Legierungen wie MCrAlY (mit Ni und/oder Co als M) als Schlicker oder plasmagespritzt auf der Bauteiloberfläche abgeschieden wird.

16. Verfahren nach einem oder mehreren der vorhergehenden Ansprüche, **dadurch gekennzeichnet, dass** im ersten und/oder zweiten Zeitraum der Druck des Beschichtungsgases zumindest zeitweise verändert wird.

17. Verfahren nach einem oder mehreren der vorhergehenden Ansprüche, **dadurch gekennzeichnet, dass** die zweite Konzentration durch Druckabsenkung eingestellt wird.

## Claims

1. Method for gas phase diffusion coating of metal components, in which a component surface to be coated is brought into contact with a metal halide as the coating gas for formation of a diffusion layer defined via a given layer thickness and a given coating metal content in wt.% in the component surface, wherein a defined coating temperature leads to a defined coating duration with a nominal concentration of the metal halide on the component surface correlating therewith, **characterized in that** over a first period of time a first concentration lying above the nominal concentration and over at least one second period of time at least one second concentration lying at or below the nominal concentration is established on the component surface, wherein the first and the at least one second period of time are chosen so that their sum is shorter than the coating duration with the nominal concentration.

2. Method according to claim 1, **characterized in that** the metal halide is produced by reaction of a halogen or a halide with a coating metal present in a donor source.

3. Method according to claim 1 or 2, **characterized in that** the metal halide contains F or Cl.

4. Method according to one or more of the preceding claims, **characterized in that** Al and/or Cr or alloys of these are provided as the coating metal.

5. Method according to claim 4, **characterized in that** the coating metal additionally contains one or more of the elements Si, Pt, Pd, Hf and Y.

6. Method according to one or more of the preceding claims, **characterized in that** a diffusion layer with a layer thickness of from 25 to 100 µm is formed.

7. Method according to one or more of the preceding claims, **characterized in that** a diffusion layer with a coating metal content of from 25 to 32 wt.% is formed in the component surface.

8. Method according to claim 6 and 7, **characterized in that** the first period of time is set at between 5 and 6 hours and the at least one second period of time is set at between 3 and 4 hours.

9. Method according to one or more of claims 1 to 7, **characterized in that** the first period of time is set at between 2 and 10 hours and the at least one second period of time is set at between 1 and 6 hours.

10. Method according to one or more of the preceding claims, **characterized in that** a coating temperature in the range of from 900 to 1,200 °C is maintained during the first and second period of time.

11. Method according to claim 10, **characterized in that** a coating temperature in the range of from 1,000 to 1,100 °C is maintained during the first and second period of time.

12. Method according to one or more of the preceding claims, **characterized in that** a second concentration is established as approximately zero in a second period of time.

13. Method according to one or more of the preceding claims, **characterized in that** the at least one second concentration is established by supplying an inert gas or hydrogen or by reducing the amount of halogen or halide supplied.

14. Method according to one or more of the preceding claims, **characterized in that** Pt is deposited by electroplating on the component surface before formation of the diffusion layer.

15. Method according to one or more of the preceding claims, **characterized in that** at least one element, such as Pt, Si, Y or Hf, or mixtures or alloys, such as MCrAlY (with Ni and/or Co as M) is deposited on the component surface as a slip or by plasma spraying before formation of the diffusion layer.

16. Method according to one or more of the preceding claims, **characterized in that** in the first and/or second period of time the pressure of the coating gas is changed at least occasionally.

17. Method according to one or more of the preceding claims, **characterized in that** the second concentration is established by lowering the pressure.

## Revendications

1. Procédé pour le revêtement de composants métalliques par diffusion depuis la phase gazeuse, dans lequel une surface de composant à revêtir est amenée en contact avec un halogénure de métal comme gaz de revêtement pour la formation d'une couche de diffusion définie dans la surface du composant par une épaisseur de couche spécifiée et une teneur en % en poids spécifiée de métal de revêtement, une température de revêtement définie conduisant à une durée de revêtement définie avec une concentration nominale, qui lui est corrélée, de l'halogénure de métal à la surface du composant, **caractérisé en ce que** pour l'halogénure de métal, une première concentration à la surface du composant, se trouvant au-dessus de la concentration nominale, est réglée pendant un premier laps de temps et **en ce qu'**au moins une deuxième concentration, se trouvant à la concentration nominale ou en dessous, est réglée pendant au moins un deuxième laps de temps, le premier et ledit au moins un deuxième laps de temps étant choisis de telle sorte que leur somme soit plus courte que la durée du revêtement à la concentration nominale.

2. Procédé selon la revendication 1, **caractérisé en ce que** l'halogénure de métal est produit par réaction d'un halogène ou d'un halogénure avec un métal de revêtement présent dans une source de donneur.

3. Procédé selon la revendication 1 ou 2, **caractérisé en ce que** l'halogénure de métal contient du F ou du Cl.

4. Procédé selon l'une ou plusieurs des revendications précédentes, **caractérisé en ce que** comme métal de revêtement, de l'Al et/ou du Cr ou des alliages de ceux-ci sont mis à disposition.

5. Procédé selon la revendication 4, **caractérisé en ce que** le métal de revêtement contient en plus un ou plusieurs des éléments Si, Pt, Pd, Hf, Y.

6. Procédé selon l'une ou plusieurs des revendications précédentes, **caractérisé en ce qu'**une couche de diffusion avec une épaisseur de couche de 25 à 100 µm est formée.

7. Procédé selon l'une ou plusieurs des revendications précédentes, **caractérisé en ce qu'**une couche de diffusion avec une teneur en métal de revêtement de 25 à 32 % en poids est formée dans la surface du composant.

8. Procédé selon la revendication 6 ou 7, **caractérisé en ce que** le premier laps de temps est réglé entre 5 et 6 heures et ledit au moins un deuxième laps de temps entre 3 et 4 heures.

9. Procédé selon l'une ou plusieurs des revendications 1 à 7, **caractérisé en ce que** le premier laps de temps est réglé entre 2 et 10 heures et ledit au moins un deuxième laps de temps entre 1 et 6 heures.

10. Procédé selon l'une ou plusieurs des revendications précédentes, **caractérisé en ce que** pendant le premier et le deuxième laps de temps, une température de revêtement dans l'intervalle de 900 à 1200°C est maintenue.

11. Procédé selon la revendication 10, **caractérisé en ce que** pendant le premier et le deuxième laps de temps, une température de revêtement dans l'intervalle de 1000 à 1100 °C est maintenue.

12. Procédé selon l'une ou plusieurs des revendications précédentes, **caractérisé en ce qu'**une deuxième concentration dans un deuxième laps de temps est réglée à peu près à zéro.

13. Procédé selon l'une ou plusieurs des revendications précédentes, **caractérisé en ce que** ladite au moins une deuxième concentration est réglée par l'amenée d'un gaz inerte ou d'hydrogène ou par réduction de l'offre en halogène ou en halogénure amené.

14. Procédé selon l'une ou plusieurs des revendications précédentes, **caractérisé en ce qu'**avant la formation de la couche de diffusion, du Pt est déposé galvaniquement à la surface du composant.

15. Procédé selon l'une ou plusieurs des revendications précédentes, **caractérisé en ce qu'**avant la formation de la couche de diffusion, au moins un élément comme du Pt, du Si, du Y, du Hf ou des mélanges ou des alliages comme MCrAlY (avec Ni et/ou Co comme M) est déposé à la surface du composant comme suspension ou par pulvérisation au plasma.

16. Procédé selon l'une ou plusieurs des revendications précédentes, **caractérisé en ce que** dans le premier et/ou le deuxième laps de temps, la pression du gaz de revêtement est modifiée au moins temporairement.

17. Procédé selon l'une ou plusieurs des revendications précédentes, **caractérisé en ce que** la deuxième concentration est réglée par abaissement de la pression.
